# FASCICULE DE BREVET EUROPEEN

(11) **EP 0 966 558 B1**
(45) Date de publication et mention de la délivrance du brevet: **27.11.2002**
(21) Numéro de dépôt: 98914905.9
(22) Date de dépôt: 12.03.1998
(51) Int. Cl.: D01F 11/12, D01F 9/14

(54) **PROCEDE DE REALISATION D'UNE TEXTURE ACTIVEE EN FIBRES DE CARBONE**
VERFAHREN ZUR HERSTELLUNG EINES AKTIVIERTEN GEWEBES AUS KOHLENSTOFFASERN
METHOD FOR PRODUCING AN ACTIVATED CARBON FIBRE TEXTURE

(30) Priorité: 14.03.1997 FR 9703083
(43) Date de publication de la demande: 29.12.1999
(73) Titulaire: Messier-Bugatti, 78140 Velizy Villacoublay (FR)
(72) Inventeur: PARMENTIER, Philippe, F-69100 Villeurbanne (FR); FONTARNOU, Véronique, F-69330 Meyzieu (FR); OUVRY, Ludovic, F-69680 Chassieu (FR)
(74) Mandataire: Joly, Jean-Jacques
(86) Numéro de dépôt international: FR9800504
(87) Numéro de publication internationale: WO98041678

(56) Documents cités:
- US-A- 3 441 378
- DATABASE WPI Week 9630 Derwent Publications Ltd., London, GB; AN 96-299267 XP002048919 & TW 274 567 A (HWANG B. ET AL.) , 21 avril 1996
- DATABASE WPI Week 7730 Derwent Publications Ltd., London, GB; AN 77-52947y XP002048920 & JP 52 070 121 A (TOYO SPINNING CO.) , 10 juin 1977
- DATABASE WPI Week 7812 Derwent Publications Ltd., London, GB; AN 78-22845a XP002048921 & JP 53 014 831 A (TOYOBO.) , 9 février 1978
- PATENT ABSTRACTS OF JAPAN vol. 4, no. 38 (C-004), 27 mars 1980 & JP 55 010472 A (TAKEDA CHEM. IND.), 24 janvier 1980, & DATABASE WPI Week 8010 Derwent Publications Ltd., London, GB; AN 80-17255c & JP 55 010 472 A (...)
- DATABASE WPI Week 9741 Derwent Publications Ltd., London, GB; AN 97-436057 XP002048922 & CN 1 115 796 A (LIU Z.) , 31 janvier 1996
- DATABASE WPI Week 8546 Derwent Publications Ltd., London, GB; AN 85-287343 XP002048924 & JP 60 198 166 A (TOYOBO) , 7 octobre 1985
- DATABASE WPI Week 8321 Derwent Publications Ltd., London, GB; AN 83-49756k XP002048925 & JP 57 167 716 A (TOYOBO) , 15 octobre 1982
- DATABASE WPI Week 7714 Derwent Publications Ltd., London, GB; AN 77-24525y XP002048926 & JP 52 025 120 A (TOYO SPINNING CO.) , 24 février 1977
- DATABASE WPI Week 8923 Derwent Publications Ltd., London, GB; AN 89-169593 XP002069733 & JP 01 111 022 A (IBIDEN CO.) , 27 avril 1989

## Description

### Domaine de l'invention

La présente invention concerne la réalisation de textures activées en fibres de carbone.

De telles textures sont notamment utilisables pour la filtration de fluides, par exemple le traitement d'effluents gazeux ou liquides.

### Arrière-plan de l'invention

On connaît divers procédés de réalisation de textures en fibres de carbone à partir d'une texture en fibres cellulosiques qui est imprégnée par une composition liquide contenant un constituant ayant une fonction de promoteur de la déshydratation de la cellulose, avant d'être traitée thermiquement à une température suffisante pour transformer les fibres cellulosiques essentiellement en fibres de carbone.

Ces constituants promoteurs de la déshydratation de la cellulose sont connus également comme agents d'ignifugation de la cellulose. Ils permettent une carbonisation du précurseur cellulosique avec un meilleur rendement et une cinétique plus rapide.

La réalisation d'une texture activée en fibres de carbone comprend ensuite un traitement d'activation de la texture en fibres de carbone par l'action d'un gaz oxydant, par exemple dioxyde de carbone, vapeur d'eau ou air, à une température supérieure à 500°C, typiquement 600°C à 1 000 °C, c'est-à-dire une température supérieure à celle de la carbonisation. Une technique d'activation d'un tissu de carbone dans un four est décrite dans le document FR-A-2 741 363.

Il pourra aussi être fait référence aux documents "Database WPI, Derwent Publications Ltd.", Londres, 4B, n° AN96-299 267 (TW-A-274 567), n° AN77-52947Y (JP-A-52-070121), n° AN85-287 343 (JP-A-60-198 166), n° AN83-49756K (JP-A-57-167716) et "Patents Abstracts of Japan", vol. 4, n° 38 (C-004) (JP-A-55-010472) qui décrivent l'activation de textures en fibres de carbone préalablement obtenues par carbonisation d'un précurseur cellulosique auquel a été ajouté un promoteur de déshydratation de la cellulose (chlorure d'ammonium, acide phosphorique et chlorure de zinc par ex.).

Ces techniques d'activation requièrent un traitement thermique spécifique. Elles ont un rendement massique global relativement faible, par rapport à la texture en fibres cellulosiques, le traitement d'activation ayant pour effet de créer un réseau microporeux par élimination de carbone. Le prix de revient est très élevé, les textures en fibres de carbone supports d'activation étant elles-mêmes coûteuses. De plus, l'activation affecte de façon importante les qualités mécaniques des fibres de carbone, et l'on observe que les documents cités ci-avant ne font, d'une façon générale, pas état des propriétés mécaniques des fibres de carbone activées.

### Objets et résumé de l'invention

La présente invention a pour but de fournir un procédé permettant l'obtention de textures activées en fibres de carbone, à partir de fibres en précurseur de carbone de type cellulosique de façon plus économique et avec un rendement beaucoup plus élevé que dans l'art antérieur.

L'invention a aussi pour but de fournir un procédé permettant d'obtenir des textures activées en fibres de carbone ayant une bonne tenue mécanique et conservant une souplesse élevée autorisant leur mise en forme, par exemple par drapage.

Conformément à l'invention, un procédé de réalisation d'une texture activée en fibres de carbone, comprenant les étapes qui consistent à fournir une texture en fibres de matériau cellulosique, précurseur de carbone, imprégner la texture par une composition contenant au moins un constituant minéral ayant une fonction de promoteur de la déshydratation de la cellulose, et effectuer un traitement thermique de la texture imprégnée à une température suffisante pour provoquer la transformation du précurseur cellulosique essentiellement en carbone et obtenir une texture en fibres de carbone, est caractérisé en ce que le matériau cellulosique précurseur de carbone est choisi parmi les rayonnes, la fibranne, les celluloses à solvant, le coton et les fibres libériennes, et le traitement thermique est réalisé sous atmosphère inerte ou partiellement oxydante, consiste en une montée en température à une vitesse moyenne comprise entre 1 et 15°C/min suivie d'un palier à une température comprise entre 350°C et 500°C, et est suivi d'une étape d'élimination de phases résiduelles de la composition d'imprégnation et de produits de dégradation du matériau cellulosique par lavage de la texture, de sorte que l'on obtient directement une texture activée en fibres de carbone ayant une surface spécifique au moins égale à 600 m²/g, sans traitement ultérieur d'activation à température plus élevée.

Ainsi, l'invention est remarquable en ce que les phases de carbonisation et d'activation sont réalisées en un seul traitement thermique, à une température modérée et aboutissent à une texture activée ayant une surface spécifique très élevée. De plus, le rendement mesuré par le rapport entre la masse de texture activée et la masse de texture en fibres cellulosiques de départ est supérieur à 30 %, typiquement entre 35 % et 45 %, donc élevé. En outre, comme cela ressort des exemples donnés plus loin, il est possible d'obtenir des textures activées en fibres de carbone conservant une excellente tenue mécanique.

La durée du palier du traitement thermique est de préférence au plus égale à 1 h.

Avantageusement, la composition liquide d'imprégnation de la texture en fibres de matériau cellulosique contient au moins un constituant minéral et des charges solides, celles-ci étant par exemple choisies parmi l'antimoine, le fer, le titane et le silicium.

Avantageusement encore, les étapes de traitement thermique et de lavage sont réalisées en continu, grâce à la bonne tenue mécanique de la texture

### Brève description des dessins

Des modes de réalisation du procédé seront décrits ci-après à titre indicatif, mais non limitatif. Il sera fait référence aux dessins annexés qui illustrent :
- figures 1A, 1B, 1C : une représentation très schématique d'une installation industrielle permettant la mise en oeuvre du procédé ; et
- figure 2 : une courbe illustrant le profil de température du four de traitement thermique de la figure 1B.

### Description détaillée de modes préférés de réalisation

Le procédé peut être mis en oeuvre sur différentes textures fibreuses, notamment des fils, câbles, tissus, nappes de fils unidirectionnelles ou multidirectionnelles, feutres, mats, tricots, feuilles et films.

La texture fibreuse de départ est en fibres en précurseur de carbone de type cellulosique, par exemple en multifilaments de rayonne, en filé de fibres de viscose (fibranne), en fibres ou filaments de cellulose à solvant, en fibres de coton ou encore en fibres libériennes.

Comme cela ressortira d'exemples donnés plus loin, il est préférable, pour obtenir une texture activée en fibres de carbone présentant une bonne tenue mécanique, d'utiliser des fibres précurseur en un matériau cellulosique présentant un faible degré d'orientation et un faible taux de cristallinité. On choisira alors plutôt des fibres de rayonne textile ou de fibranne.

La texture en fibres cellulosiques est imprégnée par une composition contenant au moins un constituant ayant une fonction de promoteur de la déshydratation de la cellulose. De tels constituants sont bien connus en eux-mêmes et sont au moins, pour certains, aussi utilisés comme agents d'ignifugation de la cellulose. On pourra utiliser un ou plusieurs constituants minéraux choisis parmi l'acide phosphorique (H₃PO₄), l'acide sulfurique (H₂SO₄), l'acide chlorhydrique (HCI), le phosphate diammonique ((NH₄)₂HPO₄), le phosphate de sodium (Na₃PO₄), le sulfate de potassium (K₂SO₄), le chlorure d'ammonium (NH₄CI), le chlorure de zinc (ZnCl₂), tout sel de phosphore ou de bore, et d'une façon générale des acides de Lewis ou de Brönsted.

Un mélange de plusieurs constituants pourra avoir un effet bénéfique sur la tenue mécanique de la texture finale obtenue, s'ils sont choisis pour promouvoir la déshydratation de la cellulose à différents moments du traitement thermique et, par conséquent, font que la réaction est moins violente.

Différentes charges solides pourront être ajoutées à la composition d'imprégnation afin de constituer des impuretés qui favorisent le développement du réseau microporeux lors du traitement thermique. On pourra par exemple utiliser des particules d'antimoine, de fer, de titane, de silicium. Ces hétéroatomes se placent entre et/ou au sein des unités structurales du carbone lors de la formation du réseau carboné, augmentant ainsi la microporosité.

La teneur en constituant(s) catalyseur(s) de la déshydratation de la cellulose dépend de la nature des constituants. Elle est choisie, d'une façon générale, suffisamment élevée, pour engendrer une grande surface spécifique dans la texture activée, mais sans être excessive, ce qui conduirait à une texture fragile (cassante) et rigide.

Le traitement thermique comprend une première phase de montée progressive en température, suivie d'un palier.

La montée en température doit être suffisamment rapide, pour obtenir une surface spécifique importante, mais sans vitesse excessive pour réaliser une dégradation ménagée de la cellulose et obtenir une texture activée finale ayant une bonne tenue mécanique. La vitesse moyenne de montée en température est comprise entre 1 et 15°C/min, l'augmentation de température n'étant pas nécessairement linéaire dans le temps.

Le palier à la température finale de traitement thermique permet de compléter la dégradation de la cellulose. Il est important toutefois de ne pas dépasser une valeur maximale au-delà de laquelle un risque de fermeture des microporosités a été observé. La température finale de traitement est comprise entre 350°C et 500°C.

Le traitement thermique (montée en température et palier) est réalisé sous atmosphère inerte, par exemple sous azote, ou partiellement inerte. Dans ce dernier cas, pourront être présents de l'oxygène de l'air, du dioxyde de carbone, de la vapeur d'eau ou d'autres agents oxydants, notamment engendrés par la décomposition du ou des constituants de la composition d'imprégnation. Dans la plage de température du traitement thermique, l'air, le dioxyde de carbone ou la vapeur d'eau éventuellement présents participent à la décomposition de la cellulose, mais ne se comportent pas comme oxydants directs du carbone et n'ont pas de fonction d'agents d'activation, comme ce serait le cas à des températures beaucoup plus élevées.

Le lavage final de la texture activée est réalisé de préférence immédiatement après le traitement thermique pour éviter une obstruction des microporosités créées, obstruction pouvant provenir de la cristallisation d'un excès de constituants de la composition d'imprégnation dans les micropores, la cinétique de dissolution de ces cristaux étant très lente.

Le lavage effectué à l'eau peut comprendre une première phase de solubilisation du ou des constituants de la composition d'imprégnation présents en excès sur la texture finale, puis une deuxième phase de rinçage. Le lavage permet d'éliminer non seulement des phases résiduelles de la composition d'imprégnation, mais aussi des produits de dégradation du matériau cellulosique précurseur de carbone.

Des exemples particuliers de mise en oeuvre du procédé seront maintenant décrits.

### Exemple 1

On utilise des échantillons de tissu de rayonne constituée d'une viscose multifilament, contenant moins de 0,03 % d'ensimage. Le tissu est obtenu à partir de fils de 190 tex tissés en contexture 15 x 15 (15 fils par cm en chaîne et en trame).

Le tissu est étuvé à 120°C pendant 1 h en étuve ventilée puis refroidi 1/2 h en dessiccateur. La masse surfacique du tissu est alors égale à 530 g/m².

Un échantillon de tissu est ensuite trempé dans une solution aqueuse d'acide phosphorique à 200 g/l, pendant 2 h, puis est égoutté à plat sur une grille pendant au moins 24 h. La teneur en acide sur le tissu est de 17 %, mesurée par le rapport entre la masse d'acide phosphorique pur sur le tissu et la masse du tissu sec avant imprégnation.

Le tissu imprégné est enroulé sur lui-même et disposé dans une nacelle en céramique qui est introduite dans un tube en quartz d'un four de traitement thermique.

Un traitement thermique est effectué sous un flux d'azote de 10 l/h à pression atmosphérique. Le traitement comprend une montée en température à une vitesse d'environ 10°C/min jusqu'à 400°C suivie d'un palier de 30 min à cette température.

Après refroidissement, le tissu est lavé afin d'éliminer des produits de dégradation des phases celluloses du précurseur initial et/ou excès d'additif acide. Le lavage est réalisé par circulation d'eau distillée pendant 5 h et le tissu lavé est séché sous air à 160°C pendant 2 h.

Le tissu activé en fibres de carbone finalement obtenu présente les caractéristiques remarquables suivantes :
- une surface spécifique élevée : environ 1 000 m²/g,
- une masse surfacique d'environ 350 g/cm² après séchage,
- une résistance mécanique à la rupture en traction de bon niveau, environ 1 daN/cm, tant en sens trame qu'en sens chaîne,
- un diamètre moyen de pores égal à environ 0,6 nm,
- un volume total de pores d'environ 0,6 cm³/g,
- un taux de carbone de 80 % environ, et
- un rendement moyen de 40%, obtenu par mesure du rapport entre le poids de tissu activé en fibres de carbone obtenu et le poids du tissu de rayonne étuvé et séché (un tel rendement est plus du double de celui obtenu avec des procédés de l'art antérieur évoqué en tête de la description dans lesquels une activation à température élevée est réalisée après carbonisation).

L'exemple ci-dessus est repris dans la première ligne A du tableau 1 ci-après.

### Exemples 2 à 12

On procède comme dans l'exemple 1, mais en faisant varier la concentration de la solution d'acide phosphorique, ou les conditions du traitement thermique (vitesse de montée de température, température de palier, durée du palier, addition éventuelle de vapeur d'eau dans l'atmosphère sous laquelle le traitement thermique est réalisé).

Les exemples 2 à 12 sont repris dans les lignes B à L du tableau 1.

Dans ce tableau, la "teneur acide" est le rapport entre la masse d'acide pur fixé sur le tissu après imprégnation et la masse du tissu sec avant imprégnation le "rendement" est le poids du tissu activé de carbone lavé et séché par rapport au poids du tissu de rayonne étuvé et séché, et la résistance en traction est celle mesurée en sens trame ou chaîne sur le tissu activé de carbone obtenu.

**Tableau 1**

| Tissu activé | Teneur acide % | Traitement thermique | Rendement % | Surface spécifique m²/g | Résistance en traction daN/cm |
|---|---|---|---|---|---|
| A | 17 | 10°C/min 400°C, 1/2 h | 40,7 | 1040 | 0,9 |
| B | 17 | 10°C/min 500°C,1/2 h | 39,5 | 690 | 0,8 |
| C | 17 | 10°C/min 600°C, 1/2 h | 42,3 | 260 | 1 |
| D | 17 | 10°C/min 400°C, 1/2 h + vapeur d'eau à 31 % vol. | 39,4 | 985 | 0,45 |
| E | 17 | 10°C/min 500°C, 1/2 h + vapeur d'eau à 31 % vol. | 36,5 | 930 | 0,85 |
| F | 17 | 1°C/min 400°C, 1/2 h | 42,5 | 870 | 2,6 |
| G | 17 | 6°C/min 400°C, 1/2 h | 41,6 | 910 | 0,55 |
| H | 17 | 15°C/min 400°C, 1/2 h | 33,7 | 1070 | 0,3 |
| I | 17 | 20°C/min 400°C, 1/2 h | 40,4 | 1065 | (cassant) |
| J | 25,5 | 10°C/min 400°C, 1 h | 40,3 | 1280 | (cassant) |
| K | 25,5 | 1°C/min 400°C, 1 h | 41,6 | 1095 | 0,76 |
| L | 34 | 10°C/min 400°C, 1 h | 39,7 | 1660 | (très cassant) |

Les résultats constatés montrent que le taux d'acide fixé sur le tissu de rayonne doit de préférence rester dans une certaine limite, faute de quoi la résistance du tissu activé de carbone devient faible, voire nulle. De même, le traitement thermique doit être relativement modéré, en termes de vitesse de montée en température, ainsi que de température et durée de palier. On note aussi que la température de palier ne doit pas excéder 500°C si l'on veut garantir une surface spécifique relativement élevée, en tout cas supérieure à 600 m²/g.

En outre, la présence de vapeur d'eau dans l'atmosphère sous laquelle le traitement thermique est réalisé permet d'augmenter la surface spécifique.

### Exemple 13

On réalise un traitement semi-continu sur un tissu de rayonne au moyen de l'installation montrée très schématiquement sur les figures 1A, 1B et 1C.

On part d'une bande de tissu de rayonne textile 10 (figure 1A) à base viscose dévidée d'une bobine 12. Le tissu contient moins de 0,03 % d'ensimage, a une laize de 1 000 mm et une masse surfacique à sec d'environ 530 g/m².

Après séchage par passage sur des rouleaux chauffants 14 à une température d'environ 120°C, le tissu est imprégné, en utilisant la technique du foulardage, par une composition contenant un mélange d'acide phosphorique pur (18 % en poids), de phosphate de sodium (2 % en poids) et de borate de sodium (1,5 % en poids), le reste étant de l'eau. Le tissu est véhiculé dans un bac 16 contenant cette composition, puis est exprimé entre deux rouleaux 18 appliqués l'un contre l'autre avec une pression réglée à environ 2 bars. La vitesse de défilement de la bande de tissu est d'environ 0,5 m/min. Le tissu imprégné est séché à une température de 30°C à 85°C, par exemple par passage sur des rouleaux chauffants 20, afin d'éliminer l'eau de la composition d'imprégnation puis passe dans un système de traction 21 de type oméga avant d'être enroulé sur une bobine 22 pour être stocké pendant environ 24 h.

Le tissu imprégné est repris de la bobine 22 au moyen d'un système de traction 24 de type oméga (figure 1B) et passe dans un pantin 26 permettant de garantir une tension constante pendant tout le processus.

Le tissu traverse une boîte d'étanchéité 32 et une boîte d'évacuation d'effluents 34 situées devant l'entrée d'un four 30 de traitement thermique. En sortie du four, le tissu traverse une boîte d'évacuation d'effluents 36 et une boîte d'étanchéité 38.

Les boîtes d'étanchéité 32, 38 sont traversées par un flux transversal d'azote en surpression. La boîte d'évacuation d'effluents 34 est fixée sur la paroi amont du four et a sa paroi traversée par une canne 35 permettant notamment l'alimentation du volume interne du four par de l'azote, le traitement thermique étant réalisé sous atmosphère neutre. La boîte d'évacuation d'effluents 36 est fixée sur la paroi aval du four 30. Les boîtes 34 et 36 présentent des sorties 34a, 36a pour l'évacuation des effluents gazeux. Des écrans 40, laissant le passage à la bande de tissu, sont prévus à l'entrée et à la sortie du four 30 pour limiter le rayonnement thermique vers l'extérieur.

Dans le four 30, le tissu défile à l'intérieur d'un tube de quartz 30a en reposant sur une échelle 30b également en quartz. La longueur utile du tube de quartz est d'environ 1,3 m. Le four 30 présente plusieurs zones de chauffage, par exemple quatre zones successives I, II, III, IV et le chauffage est commandé de manière que le tissu parvienne à une température d'environ 400°C, environ 40 min après l'entrée dans le four, après montée progressive en température, et reste à cette température pendant environ 30 min avant sortie du four. La figure 2 montre le profil de température dans le four en fonction du temps de séjour. La vitesse de montée en température jusqu'au palier de 400°C est d'environ 10°C/min.

En sortie de la boîte d'étanchéité 38, le tissu passe sur un rouleau 42 (figure 1C) associé à une jauge de contrainte, permettant de mesurer la tension sur le tissu.

Le tissu parvient ensuite à un poste de lavage comprenant un bac 50 partagé en deux compartiments amont et aval 50a, 50b. Avant d'entrer dans le compartiment 50a, le tissu est arrosé par de l'eau permutée au moyen de buses 52 à jet plat, qui alimentent le compartiment 50a, dans lequel l'excès de constituants de la composition d'imprégnation encore présents sur le tissu peut être solubilisé. Le tissu passe ensuite dans le compartiment 50b où il est rincé par de l'eau déminéralisée projetée sur le tissu au moyen de buses 54 situées en sortie du compartiment 50b, au-dessus de celui-ci.

Le tissu lavé passe dans un système de traction 56 de type oméga, dans lequel il est également exprimé, avant d'être séché à une température d'environ 120°C par passage entre deux plaques radiantes 58. La vitesse d'entraînement par le système de traction 56 est choisie légèrement supérieure à celle imposée par le système de traction 24, pour tenir compte du retrait du tissu lors de la carbonisation.

Cet exemple est repris à la ligne M du tableau 2 ci-dessous. On obtient un tissu activé en fibres de carbone ayant une surface spécifique d'environ 1 000 m²/g et une résistance à la rupture en traction, tant en chaîne qu'en trame, d'environ 1 daN/cm.

### Exemples 14 à 16

On procède comme dans l'exemple 13, mais en faisant varier différents paramètres : la teneur en acide phosphorique, la vitesse de montée en température et la durée du palier du traitement thermique.

Les exemples 14 à 16 sont repris dans les lignes N à P du tableau 2. Dans ce tableau, la teneur en acide phosphorique est le rapport entre la masse d'acide pur fixé sur le tissu après imprégnation et la masse du tissu sec avant imprégnation et la résistance en traction exprime la résistance à rupture en traction en sens chaîne.

**Tableau 2**

| Tissu activé | Teneur en H₃PO₄ % | Traitement thermique | Surface spécifique m²/g | Résistance en traction daN/cm |
|---|---|---|---|---|
| M | 17 | 10°C/min 400°C, 1/2 h | 1 000 | 1 |
| N | 1 à 7 | 10°C/min 400°C, 1/2 h | 150 à 250 | 5,2 |
| O | 17 | 0,01 à 0,1°C/min 400°C, 1/2 h | 200 | 1,1 |
| P | 17 | 10°C/min 400°C, 2 à 12 h | 170 à 130 | 0,9 |

Les résultats obtenus avec les tissus N montrent qu'une faible quantité d'acide phosphorique n'est pas suffisante pour créer une microporosité substantielle. En se référant également aux tissus J, K, L du tableau 1, on peut considérer que la teneur en acide phosphorique doit de préférence être comprise entre 10 et 22 %. On note qu'une faible quantité d'acide phosphorique se traduit par une augmentation de la résistance mécanique : la structure du carbone est fermée, ce qui va à l'encontre du souci de créer un réseau poreux.

Les résultats obtenus avec les tissus O montrent qu'une très faible vitesse de montée en température ne permet pas non plus d'obtenir une porosité satisfaisante. L'observation des résultats obtenus avec les tissus F, G, H, I du tableau 1 indique que la vitesse moyenne de montée en température doit être comprise entre 1 et 15°C/min, de préférence entre 1 et 10°C/min, si l'on ne veut pas pénaliser la tenue mécanique (tissu I).

Les résultats obtenus avec les tissus P montrent qu'un palier de trop longue durée conduit à une quasi-fermeture de la microporosité développée précédemment. C'est pourquoi il est préférable de limiter la durée du palier à au plus 1 h.

Pour l'interprétation des résultats du tableau 2 en ce qui concerne la surface spécifique, il est utile de noter que les carbones à précurseurs cellulosiques présentent "naturellement" (sans activation) une surface spécifique de 50 à 150 m²/g pour des traitements thermiques de carbonisation à des températures inférieures à 1 300°C. Par conséquent, avec les tissus N, O, P, il n'est pas observé d'activation très significative au-delà de cette microporosité "naturelle".

### Exemples 17 à 20

On procède comme dans l'exemple 13, mais en utilisant différents produits d'imprégnation du tissu de rayonne, respectivement de l'acide phosphorique, un mélange d'acide phosphorique et de borate de sodium, du chlorure d'ammonium et du phosphate diammonique.

Les résultats obtenus sont repris dans les lignes Q à T du tableau 3. Les teneur indiquées en % représentent les rapports entre la masse de produit d'imprégnation pur fixé sur le tissu et la masse de tissu sec avant imprégnation.

**Tableau 3**

| Tissu activé | Constituant de la composition d'imprégnation | Surface spécifique m²/g | Résistance en traction daN/cm |
|---|---|---|---|
| Q | H₃PO₄ (17 %) | 1 005 | 0,7 |
| R | H₃PO₄(17%)+ Na₂B₄O₇(1,5%) | 1 020 | 2,7 |
| S | NH₄CI (25 %) | 350 | 3,1 |
| T | (NH₄)₂HPO₄ (20 %) | 540 | 0,9 |

L'acide phosphorique, outre son faible coût, a l'avantage de présenter trois fonctions acides pour promouvoir la déshydratation de la cellulose et, par rapport à NH₄Cl et (NH₄)₂HPO₄, de demander une moindre teneur en vue de l'obtention de la porosité désirée.

Avec NH₄Cl et (NH₄)₂HPO₄, une teneur sensiblement plus importante est nécessaire pour obtenir une surface spécifique du même ordre que celle obtenue avec H₃PO₄.

Aussi, l'utilisation d'acide phosphorique, éventuellement en mélange avec d'autres constituants, sera préférée, sans toutefois exclure d'autres constituants minéraux connus comme promoteurs de la déshydratation de la cellulose.

### Exemples 21 à 25

Il est procédé comme dans l'exemple 13, mais en utilisant différents précurseurs cellulosiques, respectivement : une rayonne I de type textile qui contient naturellement des additifs tels que de l'aluminium et du dioxyde de titane dans sa structure, celle-ci étant une structure cristalline très désorientée, une rayonne Il intermédiaire entre rayonne textile et rayonne technique, une rayonne III technique, du type de celles utilisées pour les renforts de pneumatiques, une rayonne IV de type "cellulose à solvant" et une fibranne V couramment utilisée dans l'industrie textile. Les résultats obtenus sont indiqués dans les lignes U à Y du tableau 4.

**Tableau 4**

| Tissu activé | Type de précurseur | Surface spécifique m²/g | Résistance en traction daN/cm |
|---|---|---|---|
| U | Rayonne I | 1 310 | 1,5 |
| V | Rayonne II | 1 010 | 3,1 |
| W | Rayonne III | 1 145 | (rigide et cassant) |
| X | Rayonne IV | 750 | (cassant) |
| Y | Fibranne V | 1 030 | 0,2 (souple) |

Ces résultats montrent que l'on utilisera de préférence des précurseurs de type rayonne textile et fibranne si l'on veut obtenir une tenue mécanique satisfaisante (tissus U, V et Y).

## Revendications

1. Procédé de réalisation d'une texture activée en fibres de carbone, comprenant les étapes qui consistent à fournir une texture en fibres de matériau cellulosique précurseur de carbone, imprégner la texture par une composition contenant au moins un constituant minéral ayant une fonction de promoteur de la déshydratation de la cellulose, et effectuer un traitement thermique de la texture imprégnée à une température suffisante pour provoquer la transformation du précurseur cellulosique essentiellement en carbone, et obtenir une texture en fibres de carbone, **caractérisé en ce que** :
- le matériau cellulosique précurseur de carbone est choisi parmi les rayonnes, la fibranne, les celluloses à solvant, le coton et les fibres libériennes, et
- le traitement thermique est réalisé sous atmosphère inerte ou partiellement oxydante, consiste en une montée en température à une vitesse moyenne comprise entre 1 et 15°C/min suivie d'un palier à une température comprise entre 350°C et 500°C, et est suivi d'une étape d'élimination de phases résiduelles de la composition d'imprégnation et de produits de dégradation du matériau cellulosique par lavage de la texture, de sorte que l'on obtient directement une texture activée en fibres de carbone ayant une surface spécifique au moins égale à 600 m²/g, sans traitement ultérieur d'activation à température plus élevée.

2. Procédé selon la revendication 1, **caractérisé en ce que** la durée du palier du traitement thermique est au plus égale à 1 h.

3. Procédé selon l'une quelconque des revendications 1 et 2, **caractérisé en ce que** le matériau cellulosique précurseur de carbone est choisi parmi les rayonnes textiles et la fibranne:

4. Procédé selon l'une quelconque des revendications 1 à 3, **caractérisé en ce que** la composition liquide d'imprégnation de la texture en fibres de matériau cellulosique contient au moins un constituant minéral et des charges solides.

5. Procédé selon la revendication 4, **caractérisé en ce que** les charges solides sont choisies parmi l'antimoine, le fer, le titane et le silicium.

6. Procédé selon l'une quelconque des revendications 1 à 5, **caractérisé en ce que** les étapes de traitement thermique et de lavage sont réalisées sur la texture fibreuse en continu.

7. Procédé selon l'une quelconque des revendications 1 à 6, **caractérisé en ce que** le lavage est réalisé à l'eau et comprend une première phase de solubilisation d'un excès éventuel de constituant de la composition d'imprégnation et une deuxième phase de rinçage.

8. Procédé selon l'une quelconque des revendications 1 à 7, **caractérisé en ce que** l'imprégnation de la texture en fibres de matériau cellulosique est réalisée avec une composition contenant au moins de l'acide phosphorique, de manière que la masse d'acide phosphorique pur fixée sur la texture soit comprise entre 10 % et 22 % de la masse de la texture à l'état sec.

## Claims

1. A method of making an activated fabric of carbon fibers, the method comprising the steps that consist in providing a fabric of fibers of a carbon-precursor cellulose material, impregnating the fabric with a composition containing at least one inorganic ingredient having a function of promoting dehydrating of cellulose, and performing heat treatment on the impregnated fabric at a temperature which is sufficient to cause the precursor cellulose to be transformed essentially into carbon, and obtaining a fabric of carbon fibers, the method being **characterized in that**:
- the carbon precursor cellulose material is selected from rayons, spun viscose, solvent spun celluloses, cotton, and bast fibers; and
- the heat treatment is performed under an inert or partially-oxidizing atmosphere, consists in raising temperature at an average speed lying in the range 1°C/min to 15°C/min followed by keeping the temperature constant in the range 350°C to 500°C, and is followed by a step of eliminating residual phases of the impregnation composition and products generated by the degradation of the cellulose material by washing the fabric, thereby directly obtaining an activated fabric of carbon fibers having a specific surface area of not less than 600 m²/g, without subsequent activation treatment at a higher temperature.

2. A method according to claim 1, **characterized in that** the duration of the constant temperature heat treatment is not more than 1 h.

3. A method according to claim 1 or 2, **characterized in that** the carbon precursor cellulose material is selected from textile rayons and spun viscose.

4. A method according to any one of claims 1 to 3, **characterized in that** the composition of the liquid for impregnating the fabric of cellulose material fibers contains at least one inorganic ingredient and solid fillers.

5. A method according to claim 4, **characterized in that** the solid fillers are selected from antimony, iron, titanium, and silicon.

6. A method according to any one of claims 1 to 5, **characterized in that** the steps of heat treatment and of washing are performed continuously on the fiber fabric.

7. A method according to any one of claims 1 to 6, **characterized in that** the washing is performed in water and comprises a first stage of solubilizing any excess ingredient of the impregnation composition, and a second stage of rinsing.

8. A method according to any one of claims 1 to 7, **characterized in that** the fabric of cellulose material fibers is impregnated with a composition containing at least phosphoric acid, in such a manner that the mass of pure phosphoric acid fixed on the fabric lies in the range 10% to 22% of the mass of the fabric in the dry state.

## Patentansprüche

1. Verfahren zur Herstellung eines aktivierten Gefüges aus Kohlenstofffasern, die Schritte aufweisend, die bestehen in einem Bereitstellen eines Fasergefüges aus Kohlenstoff-Vorläufermaterial aus Cellulose, einem Imprägnieren des Gefüges mit einer Zusammensetzung, die mindestens einen mineralischen Bestandteil, der eine Promotorwirkung für die Dehydratisierung der Cellulose hat, enthält, und einem Ausführen einer thermischen Behandlung des imprägnierten Gefüges bei einer Temperatur, die ausreichend ist, um die Umwandlung des Vorläufers aus Cellulose im Wesentlichen in Kohlenstoff hervorzurufen, und einem Erhalten eines Gefüges aus Kohlenstofffasern, **dadurch gekennzeichnet, dass**:
- das Kohlenstoff-Vorläufermaterial aus Cellulose ausgewählt wird aus den Kunstseiden, der Florettseide, den Solvatcellulosen, der Baumwolle und den Stengelfasern, und
- die thermische Behandlung in inerter oder teilweise oxidierender Atmosphäre durchgeführt wird, in einem Temperaturanstieg mit einer mittleren Geschwindigkeit zwischen 1 und 15°C/min, gefolgt von einer Stufe bei einer Temperatur zwischen 350°C und 500°C besteht, und gefolgt wird von einem Entfernungsschritt von Restphasen der Imprägnierungszusammensetzung und von Abbauprodukten des Cellulosematerials durch Waschen des Gefüges dergestalt, dass man unmittelbar, ohne Aktivierungs-Nachbehandlung bei höherer Temperatur, ein aktiviertes Gefüge aus Kohlenstofffasern mit einer spezifischen Oberfläche von mindestens gleich 600 m²/g erhält.

2. Verfahren nach Anspruch 1, **dadurch gekennzeichnet, dass** die Dauer der Stufe der thermischen Behandlung mindestens gleich 1 h ist.

3. Verfahren nach Anspruch 1 oder 2, **dadurch gekennzeichnet, dass** das Kohlenstoff―Vorläufermaterial aus Cellulose ausgewählt wird aus den Kunstseiden und der Florettseide.

4. Verfahren nach einem der Ansprüche 1 bis 3, **dadurch gekennzeichnet, dass** die flüssige Imprägnierungs-Zusammensetzung des Fasergefüges aus Cellulosematerial mindestens einen mineralischen Bestandteil und feste Füllstoffe enthält.

5. Verfahren nach Anspruch 4, **dadurch gekennzeichnet, dass** die festen Füllstoffe ausgewählt werden aus Antimon, Eisen, Titan und Silizium.

6. Verfahren nach einem der Ansprüche 1 bis 5, **dadurch gekennzeichnet, dass** die Schritte der thermischen Behandlung und des Waschens im Durchlaufverfahren an dem Fasergefüge durchgeführt werden.

7. Verfahren nach einem der Ansprüche 1 bis 6, **dadurch gekennzeichnet, dass** das Waschen mit Wasser durchgeführt wird und eine erste Phase des Solubilisierens eines möglichen Überschusses eines Bestandteils der Imprägnierungs-Zusammensetzung und eine zweite Phase des Spülens aufweist.

8. Verfahren nach einem der Ansprüche 1 bis 7, **dadurch gekennzeichnet, dass** die Imprägnierung des Fasergefüges aus Cellulosematerial mit einer Zusammensetzung durchgeführt wird, die mindestens Phosphorsäure enthält, dergestalt, dass die an dem Gefüge fixierte Masse reiner Phosphorsäure zwischen 10% und 22% der Masse des Gefüges im trockenen Zustand beträgt.
